# EUROPÄISCHE PATENTSCHRIFT

(11) **EP 0 100 865 B1**
(45) Veröffentlichungstag und Bekanntmachung des Hinweises auf die Patenterteilung: **08.10.1986**
(21) Anmeldenummer: 83106581.8
(22) Anmeldetag: 06.07.1983
(51) Int. Cl.: C22B 34/12, C01G 23/00

(54) **Verfahren zur Herstellung einer hydrolysierbaren Titanylsulfatlösung**
Process for the production of a hydrolyzable titanyl sulphate solution
Procédé pour la production d'une solution hydrolysable de titanylsulfate

(30) Priorität: 17.07.1982 DE 3226893; 12.04.1983 DE 3313072
(43) Veröffentlichungstag der Anmeldung: 22.02.1984
(73) Patentinhaber: BAYER AG, 51368 Leverkusen (DE)
(72) Erfinder: Köhler, Klaus, Dr., D-4150 Krefeld (DE); Lailach, Günther, Dr., D-4150 Krefeld (DE); Holle, Bernd, Dr., D-4150 Krefeld (DE); Gutsche, Walter, Dr., D-4150 Krefeld (DE); Panek, Peter, Dr., D-4150 Krefeld (DE)

## Beschreibung

Die vorliegende Erfindung betrifft ein Verfahren zur Herstellung einer hydrolysierbaren Titanylsulfatlösung aus Gemischen von zuvor aufgemahlenen llmenit- und Titan-(III)-haltigen Rohstoffen, insbesondere Titan(111)-haltigen Schlacken, Aufschluss der Rohstoff-Gemische mit Schwefelsäure und Lösen der verfestigten Reaktionsmassen in einem wässrigen Lösungsmittel.

Beim Aufschluss von Erzen zur Gewinnung der darin enthaltenen Wertkomponenten handelt es sich um heterogene Reaktionen, bei denen Feststoffe mit flüssigen oder schmelzflüssigen Komponenten umgesetzt werden.

Für heterogene Reaktionen gilt allgemein, dass die Reaktionsgeschwindigkeit oder der Stoffumsatz pro Zeiteinheit wesentlich von der Grösse der Oberfläche des Festkörpers bestimmt wird. Für eine hohe Reaktionsgeschwindigkeit oder einen möglichst vollständigen Stoffumsatz ist es günstig, einen Festkörper mit möglichst grosser Oberfläche vorliegen zu haben. Die Oberfläche einer gegebenen Festkörpermenge wird wesentlich von der Grösse der Partikel bestimmt. Die für eine Heterogenreaktion zur Verfügung stehende Oberfläche ist um so grösser, je kleiner die einzelnen Partikel sind.

Eine Vergrösserung der Oberfläche von Festkörpern wird im allgemeinen durch Mahlvorgänge erreicht. Vor dem Aufschluss werden üblicherweise die aufzuschliessenden Feststoffe in Mahlaggregaten wie Trommelkugelmühlen, Kugelschwingmühlen, Pendelmühlen oder Rollenwalzenmühlen, die mit geeigneten Sichtervorrichtungen ausgestattet sind, auf eine bestimmte Feinheit aufgemahlen. Es ist bekannt, dass der energetische Wirkungsgrad derartiger Trockenmahlungen sehr ungünstig ist, und es hat in der Vergangenheit nicht an Bemühungen gefehlt, diese Situation zu verbessern.

Trotz aller Verbesserungsmassnahmen ist die Mahlung von Titanerzen aber auch heute noch vom Standpunkt der Energieausnutzung her gesehen sehr ineffektiv, und es besteht der Wunsch nach weitergehender Optimierung.

Gemäss dem US-Patent 2437164 kann die Mahlung von Titanerzen, insbesondere Ilmenit, vorteilhaft in Gegenwart von Naphthensäuren durchgeführt werden.

Auf Grund ökonomischer, ökologischer und auch verfahrenstechnischer Vorteile werden zunehmend binäre oder auch tertiäre Rohstoffmischungen für die Herstellung hydrolisierbarer Titanylsulfatlösungen eingesetzt. Diese bestehen neben Ilmenit in grossem Umfang aus titanhaltigen Schlacken, die im Gegensatz zu Ilmeniten einen mehr oder weniger grossen Gehalt an dreiwertigem Titan aufweisen.

Die Anwesenheit von Naphthensäuren beim schwefelsäuren Aufschluss-Titan(III)-haltiger Rohstoffmischungen führt aber zu beträchtlichen Nachteilen während des Prozessablaufs. Eine starke Schaumbildung bedingt dabei von Austritt von Reaktionsgut aus dem Aufschlussgefäss, ausserdem findet eine starke SO_{z}-Entwicklung während der Aufschlussreaktion statt. Schliesslich wird der Titan(lll)-Gehalt der Schlacken während des Aufschlusses praktisch vollkommen abgebaut, so dass Titanylsulfatlösungen entstehen, die für die Hydrolyse schlecht geeignet sind. Der Abbau von dreiwertigem Titan durch verschiedene kohlenstoffhaltige Verbindungen, wie beispielsweise Naphthensäuren, wird im übrigen im US-Patent 2 850 357 beschrieben.

Die Druckschrift M.T. Melnik, E.V. Smirnova, «Improved process for grinding imenite and titanium dioxide» Lakokrasoch Mater. lkh. Phrimen, Band 3, Nr. 58, 1972, beschreibt die Mahlung von Ilmenit in Gegenwart von Triäthanolamine oder «organo-silicon fluid G KZh-94» und die Verkürzung der Mahldauer, die damit erreicht wird.

Die Mahlung von Titan(lll)-haltigen Rohstoffen und die nachfolgende Verwendung der derartig gemahlenen Rohstoffe zur Herstellung einer Titansulfatlösung mit Vermeidung von Nachteilen, wie hohe SO_{z}-Emission und Abbau des Titan(III)-Gehaltes, sind jedoch nicht herleitbar.

Es war demzufolge ein Ziel der vorliegenden Erfindung, ein Verfahren für eine verbesserte Erzmahlung zur Verfügung zu stellen, welches die oben beschriebenen Nachteile nicht beinhaltet und insbesondere für Titan(III)-haltige Schlakken universell anwendbar ist.

Überraschenderweise wurde gefunden, dass der Zusatz von Alkanolaminen und/oder Polysiloxanen bei der Trockenmahlung von Titanschlakken zu einer deutlichen Verbesserung der Mahlung führt, ohne andere Nachteile, wie beispielsweise eine hohe SO_{z}-Emission, Abbau des Titan(III)-Gehaltes, Schaumbildung oder unbefriedigende Aufschlussausbeute zu erzeugen.

Gegenstand der vorliegenden Erfindung ist somit ein Verfahren zur Herstellung einer hydrolisierbaren Titanylsulfatlösung aus Gemischen von zuvor aufgemahlenen Ilmenit- und Titan(III)-haltigen Rohstoffen, insbesondere Titan(III)-haltigen Schlacken, Aufschluss der Rohstoff-Gemische mit Schwefelsäure und Lösen der verfestigten Reaktionsmassen in einem wässrigen Lösungsmittel, wobei die Titan(lll)-haltigen Rohstoffe in Anwesenheit organischer Hilfsstoffe aus der Gruppe der Alkanolamine und/oder Polysiloxane aufgemahlen werden.

Das oder die Hilfsmittel werden der zur mahlenen Schlacke in Mengen von 0,002 bis 0,5 Gew.-%, vorzugsweise 0,005 bis 0,15 Gew.-% zugesetzt, wobei schon geringe Mengen einen deutlichen wirtschaftlichen Vorteil ergeben. Der Zusatz kann vor der eigentlichen Mahlung der Schlacke erfolgen, aber auch mittels geeigneter Eintragvorrichtungen in die Mühle während des Mahlvorganges. Bevorzugt wird eine Verfahrensweise, bei der das Hilfsmittel der Schlacke vor der der Mahlung vorausgehenden Trocknung beigegeben wird. Es ist günstig, stellt aber keine Beschränkung des Erfindungsgedankens dar, die Hilfsmittel in Form wässriger Lösungen und/oder Emulsionen zuzusetzen, weil dadurch die bessere Verteilung des Hilfsmittels über die Gesamtoberfläche des Mahlgutes gefördert wird. Der Zusatz des Hilfsmittels kann in Mischtrommeln, aber auch beispielsweise durch Versprühungseinrichtungen vorgenommen werden. Geeignet sind prinzipiell alle Verfahren, die eine gleichmässige Verteilung des Hilfsmittels über das Gesamtvolumen des zur Mahlung anstehenden Gutes zu gewährleisten.

Besonders gute Ergebnisse werden erhalten, wenn das Alkanolamin ein Monoisopropanolamin und/oder ein Diisopropanolamin und/oder Triisopropanolamin ist.

Die eingesetzten Polysiloxane können kettenförmig, verzweigt oder cyclisch aufgebaut sein und Alkyl-, Aryl- und/oder Cycloalkylreste und/ oder Hydroxylreste aufweisen. Auf Grund wirtschaftlicher Überlegungen sind Polydimethylsiloxane besonders geeignet.

Um eine günstige Verteilung der erfindungsgemässen organischen Hilfsmittel zu erreichen, ist es vorteilhaft, diese in Form von wässrigen Emulsionen und/oder Lösungen zuzufügen.

Das erfindungsgemässe Verfahren kann grundsätzlich auf die verschiedenartigsten Ausführungen von Trockenmahlaggregaten, wie beispielsweise Kugeltrommel-, Kugelschwing-, Pendel-oder Rollenwalzenmühlen angewendet werden. In jedem Fall erzielt man eine deutliche Verbesserung der Mahlung, was sich entweder bei gleicher aufgewendeter Mahlleistung in einer erhöhten Feinteiligkeit des gemahlenen Gutes äussert oder bei angestrebter gleicher Feinteiligkeit zu einer Verkürzung der Mahldauer oder anders ausgedrückt zu einer Durchsatzsteigerung des Mahlgutes durch die Mühle führt. Dies bewirkt beträchtliche Energieeinsparungen bei der aufzuwendenden Mahlenergie.

Bei üblichen diskontinuierlichen Schwefelsäureaufschluss von Erzgemischen der beschriebenen Art sind häufig Schwierigkeiten aufgetreten, die darauf beruhen, dass die Reaktionstemperatur zwei oder mehrere Maxima durchläuft. Das bedingt, dass sich das Reaktionsgemisch nicht einheitlich oder erst mit grosser zeitlicher Verzögerung nach Durchschreiten der Reaktionstemperaturmaxima verfestigt. Diese Effekte können den Ablauf, die Handhabung, Überwachung und Steuerung der betrieblichen Aufschlussreaktion beeinträchtigen.

Es wurde gefunden, dass der Korngrösse der eingesetzten Erze bei der Durchführung des gemeinsamen Schwefelsäureaufschlusses von Ilmenit und titanhaltigen Schlacken eine entscheidende Bedeutung zukommt.

Die beschriebenen Schwierigkeiten treten nicht auf, wenn die zur Hydrolyse eingesetzten llmenit-Rohstoffe hinsichtlich ihrer mittleren Partikelgrösse relativ grobteiliger als die eingesetzten Titan(III)-haltigen Rohstoffe sind.

Diese Erkenntnis steht im Widerspruch zur allgemeinen Auffassung, gemäss der die beim Schwefelsäureaufschluss eingesetzten Ilmenite und titanhaltigen Schlacken möglichst feinteilig sein sollen, um ein befriedigendes Aufschlussverhalten zu erzielen (vgl. z.B. Winnacker-Küchler, Chemische Technologie, 2. Aufl., Bd. 2, S. 572).

Besonders gute Ergebnisse werden dann erzielt, wenn bei Einsatz von Ilmenit-Rohstoffen mit einer mittleren Teilchengrösse von 0-90% kleiner 40 [Lm Titan(III)-haltige Rohstoffe mit einer mittleren Teilchengrösse von 91-100% kleiner 40 µm und dass bei Einsatz von Ilmenit-Rohstoffen mit einer mittleren Teilchengrösse von 0-60% kleiner 40 pm Titan(III)-haltigen Rohstoffen mit einer mittleren Teilchengrösse von 65-100% kleiner 40 µm verwendet werden.

Das Aufmahlen der Rohstoffe geschieht in den oben beschriebenen Mahlaggregaten, die mit geeigneten Sichtervorrichtungen ausgestattet sind, um eine gezielte Einstellung der Korngrössenverteilung des Mahlgutes zu erreichen. Die Korngrössen können auch mittels Pendelmühlen oder Rollenwalzmühlen erzeugt werden. Gegebenenfalls kann die Einstellung einer bestimmten Teilchengrösse der für den Schwefelsäureaufschluss vorgesehenen Erze auch mittels Siebeinrichtungen, wie z.B. Schwingsieben oder Luftstrahlsieben erfolgen.

Die erfindungsgemässen Zusätze ermöglichen, dass die einzustehenden Korngrössen in wirtschaftlicher Weise erhalten werden können (s.a. Fig. 5).

Neben der Erzielung eines guten Aufschlussergebnisses zeichnen sich Erzmischungen mit den definierten Korngrössen dadurch aus, dass die eingesetzten Erzkomponenten der Rohstoffmischung nach Starten der Aufschlussreaktion in gleicher Zeit die maximale Reaktionstemperatur erreichen und sich das Gemisch mit Erreichen dieser Temperatur einheitlich verfestigt. Derartige Erzmischungen lassen sich mit Schwefelsäure auch im diskontinuierlichen Chargenbetrieb problemlos aufschliessen.

Nachstehend wird das erfindungsgemässe Verfahren beispielhaft erläutert. Sofern nichts anderes angegeben wird, verstehen sich alle Prozentangaben als Gewichtsprozent.

Die Versuche wurden in der in Fig. 1 dargestellten Apparatur durchgeführt. Dabei kennzeichnen die Ziffer (1 ) bis (17) folgende Teile:
1) Glasgefäss, 0 10 cm, zylindrischer Teil 20 cm, konischer Teil 10 cm lang,
2) Messinggefäss mit Heizbandage und Asbestschnur umwickelt, befindlich in einem aussen isolierten Schutzgefäss,
3) Tauchrohr zur Einleitung von Luft
4) Gummiabdeckung,
5) Röhrenofen zur Lufterhitzung,
6) Thermoelement mit Regler (7) und Trafo (8)
9) Rotameter,
10) Transmitter und Druckschreiber (11),
12) Trafo für Gefässbeheizung
13) Doppelelement für Trafo und Schreiber (14),
15) Thermoelement für Schreiber (Gemischtemperatur),
16) Thermometer (Gemischtemperatur),
17) Tropftrichter.

### Beispiel 1-16

Die in Tab. 1 näher bezeichneten Titanrohstoffe werden über ein Sieb auf eine einheitliche Korngrösse < 1 mm gebracht, mit den in Tab. 1 aufgeführten Hilfsmitteln besprüht, gegebenenfalls bei 150 °C getrocknet und in Portionen zu 300 g in stählerne zylindrische Mahlbecher (Volumen 1000 ml) gefüllt, 1800 g Stahlkugeln von 15 mm Durchmesser zugegeben und die Mahlbecher auf einem Rollenbock 8 Std. gedreht. Nach Abschluss der Mahlprozedur wurde per Siebanalyse der prozentuale Anteil verschiedener Fraktionen bestimmt und so die Teilchengrössenverteilung ermittelt. Die Ergebnisse sind in Tabelle 1 festgehalten und verdeutlichen, dass der Zusatz der erfindungsgemässen Hilfsmittel zu einer erhöhten Feinteiligkeit des Mahlgutes führt.

### Beispiel 17-28

Die in Tabelle 2 näher bezeichnete Titan(III)-haltige Schlacke B wird über ein Sieb auf eine einheitliche Korngrösse < 1 mm gebracht, mit wechselnden Mengen einer 60%igen wässrigen Lösung einer Mischung aus 1 Gew.-TI. Monoisopropanolamin und 1 Gew.- TI. Diisopropanolamin besprüht und bei 150 °C getrocknet.

Die so vorbereitete Schlacke wurde in Mengen von 300 g in stählerne Mahlbecher (Volumen 1000 ml) gefüllt, 1800 g Stahlkugeln des Durchmessers 15 mm zugesetzt und auf einer Vibrationseinrichtung («Vibraton», Firma Siebtechnik, Mühlheim-Speldorf) einer Schwingmahlung unterzogen. Die Resultate dieser Versuchsreihen zeigen, dass bei gleicher Mahldauer der Zusatz des Hilfsmittels eine Steigerung der Feinteiligkeit bewirkt bzw. dass die Feinteiligkeit, die nach 3 Std. Mahldauer ohne Hilfsmittel erreicht wird, bei Einsatz des Mahlhilfsmittels in geeigneten Mengen bereits nach 2 Std. Mahldauer vorliegt. Das heisst, es wird eine Reduktion der Mahldauer um 33% erzielt.

### Beispiel 29-33

Eine Titan(III)-haltige Schlacke folgender Zusammensetzung wurde für Mahlversuche eingesetzt:
86,2% Ti0₂; 28,8% Ti(III) als Ti0₂ gerechnet; 7,7% Fe gesamt.

Die Siebanalyse des Ausgangsmaterials ergab folgendes Resultat:
85,3% 40 µm;12,5% 40-90 µm; 2,2% 90 µm.

Die so charakterisierte Schlacke wurde in 2 Reihen ohne bzw. mit Zusatz von 0,1 % eines 1:1 -Gemisches aus Mono- und Diisopropanolamin unterschiedliche Zeiten lang entsprechend Beispiel 17-28 in einer Kugelschwingmühle gemahlen. Die Ergebnisse sind in Fig. 2 graphisch dargestellt. Sie zeigen, dass mit dem erfindungsgemässen Mahlhilfsmittel eine Feinteiligkeit von 100% 40 gm nach 2 Stunden erreicht wird (A), während ohne Hilfsmittelzusatz selbst nach 4 Std. Verweilzeit (h) in der Mühle noch keine adäquate Feinteiligkeit erreicht wird (B).

### Beispiel 34-39

Gleiche Mengen einer Schlacke B der Beispiele 17-28 wurden in einer hierfür geeigneten Apparatur zum Zweck des Aufschlusses mit einer 88%igen Schwefelsäure durch Verdünnen einer 96%igen Säure mit Wasser nach bekannten Verfahren zur Reaktion gebracht und die während der Aufschlussreaktion emittierte SO_{z}-Menge analytisch bestimmt. Die Versuche 34 und 35 dienen als Referenzversuche und wurden ohne Hilfsmittelzusatz gefahren. Die Versuche 36 und 37 wurden unter Zusatz von 0,1% (bezogen auf Erz) des erfindungsgemässen Hilfsmittels der Beispiele 17-28 durchgeführt. Die Versuche 38 und 39 wurden unter Zusatz von 0,1% (bezogen auf Erz) Naphthensäure entsprechend der Lehre des US-Patentes 2 437 164 durchgeführt. In Tabelle 4 sind die Ergebnisse dieser Versuchsserie zusammengestellt. Sie zeigen, dass der Naphthensäurezusatz zu einer nahezu 100%igen Steigerung der S0₂-Emission führt und eine unerwünscht starke Schaumbildung auftritt. Hingegen verhalten sich die Beispiele 36 und 37 mit dem erfindungsgemässen Hilfsmittel hinsichtlich SO_{z}-Emission und Schaumbildung wie die Referenzbeispiele 34 und 35.

### Beispiele 40-43

Gleiche Menge einer Schlacke der Beispiele 29-33 wurden in den Apparaten der Beispiele 34-39 zum Zweck des Aufschlusses mit einer 88%igen Schwefelsäure durch Verdünnen von Oleum (25% freies S0₃) mit einer 65%igen Schwefelsäure zur Reaktion gebracht und die während der Aufschlussreaktion emittierte SO_{z}-Menge analytisch bestimmt. Die Versuche 40 und 41 dienen als Referenzversuche und wurden ohne Hilfsmittelzusatz gefahren. Die Versuche 42 und 43 wurden unter Zusatz von 0,075% eines Polydimethylsiloxans in Form einer wässrigen Emulsion (Handelsname: Bayer-Silikonölemulsion H^{@ -} mittleres Molekulargewicht 8000) durchgeführt.

In Tab. 5 sind die Ergebnisse dieser Versuchsreihe zusammengestellt. Sie zeigen, dass der Polydimethylsiloxan-Zusatz zu keinerlei Abweichungen vom Verhalten der Referenzbeispiele führt.

### Beispiele 44-45

Eine Schlacke der Beispiele 29-33 wird in einer hierfür geeigneten Apparatur mit einer 88%igen Schwefelsäure durch Verdünnen von Oleum (25% freies S0₃) mit einer 65%igen Schwefelsäure zur Reaktion gebracht. Versuch 44 wurde unter Zusatz von 0,1% Mono-/Diisopropanolamin (1:1), Versuch 45 mit 0,1% Naphthensäure gefahren. Nach Verfertigen wurde die Reaktionsmasse 5 Std. bei 180 °C gealtert, in Wasser gelöst und der gelöste Anteil des eingesetzten Ti0₂ sowie der Gehalt der Lösung an dreiwertigem Titan bestimmt.

Die Ergebenisse sind in Tab. 6 zusammengestellt und zeigen, dass bei Verwendung von Naphthensäure eine um den Faktor 5-6 höhere

### Beispiel 46

In der in Fig. 1 näher beschriebenen Aufschlussapparatur wurde 318,6 g einer aufkonzentrierten Schwefelsäure mit einem H₂S0₄-Gehalt von 65,0% vorgelegt und 400 g einer ternären Rohstoffmischung, bestehend aus 80 g auf eine Korngrösse von 88% < 40 µm aufgemahlenem IImenit, der einen Ti0₂-Gehalt von 60,0%, einen Eisengehalt von 24,7% und einen Eisen(III)-Gehalt von 17,4% aufweist, 160 g auf eine Korngrösse von 85% < 40 µm aufgemahlener Schlacke A, die einen Ti0₂-Gehalt von 85,3%, einen Titan(III)-Gehalt von 28,8% (berechnet als Ti0₂ und bezogen auf Schlacke) und einen EisenGehalt von 7,7% aufweist, sowie 160 g auf eine Korngrösse von 77,4% < 40 µm aufgemahlener Schlacke B, die einen Ti0₂-Gehalt von 71,6%, einen Titan(III)-Gehalt von 9,2% (berechnet als Ti0₂ und bezogen auf Schlacke) und einen Eisengehalt von 9,9% aufweist, eingetragen.

3 Minuten nach Einschalten des mit 750 Watt beheizbaren Luftbades, welches der Kompensation von Wärmeverlusten durch Abstrahlung dient, wurde unter Durchleiten von 500 Luft/ Stunde innerhalb 10 Minuten 426,0 g Oleum einer S0₃-Konzentration von 21,1% zum Starten der Aufschlussreaktion zugesetzt. Die Temperatur des eingetragenen Luftstroms wurde der Gefässinnentemperatur nachgeführt, um Wärmeverluste zu vermeiden. Der Temperatur-Zeit-Verlauf der Aufschlussreaktion ist in Fig. 3 dargestellt. Man erkennt die Ausbildung eines zweiten ausgeprägten Maximums der Reaktionstemperatur etwa 32 Minuten nach Durchschreiten des ersten Maximums. Die im Punkt c ursprünglich verfestigte Reaktionsmasse verflüssigte sich erneut und wurde mit Erreichen des Punktes e unter spontanem starken Druckanstieg in der Reaktionsmasse endgültig fest. Am Punkt c kam es zu einem Austrag eines Teils der Aufschlussmasse aus dem Reaktionsgefäss.

Das im Gefäss verbliebene Aufschlussgut wurde in einem Trockenschrank 5 Stunden bei 180°C gealtert und anschliessend durch Zugabe von 800 ml Wasser bei 70 °C innerhalb 4 Stunden unter Durchleiten von 100 I Luft pro Stunde gelöst. Es befanden sich 95,0% des eingesetzten Ti0₂ in der Lösung. Der durchschnittliche Ti(III)-Gehalt der Lösung lag bei 2,2% des gelösten Ti0₂.

Das Beispiel zeigt, dass die Aufschlussreaktion bei Einsatz von feinteiligem Ilmenit (ausgedrückt als Prozentsatz < 40 µm) zusammen mit grossteiligeren Schlacken unerwünschterweise unter Ausbildung von zwei zeitlich weit auseinanderliegenden Maxima der Reaktionstemperatur, einer grossen Verzögerung der Dauer bis zur endgültigen Verfestigung der Reaktionsmasse und einem unerwünschten Druckanstieg im Aufschlussgefäss abläuft.

### Beispiel 47

Die Versuchsdurchführung entsprach in allen Punkten derjenigen des Beispiels 46, mit dem Unterschied, dass der eingesetzte Ilmenit zu 100% eine Korngrösse zwischen 75 µm und 90 µm aufwies. Fig. 4 zeigt den zeitlichen Verlauf der Temperatur. Es tritt im Gegensatz zu Beispiel 46 kein zweites Temperaturmaximum auf. Der Versuch verlief ohne spontane Druckentwicklung im Aufschlussbehälter. Nach entsprechender Abtrennung und Auflösen der Reaktionsmasse in Wasser befanden sich 94,8% des eingesetzten Ti0₂ in Lösung. Der durchschnittliche Ti(III)-Gehalt der Lösung wurde zu 7,2% des gelösten Ti0₂ bestimmt.

Das Beispiel zeigt, dass die Verwendung von relativ grobteiligerem Ilmenit zusammen mit Schlacken erfindungsgemäss ein problemloses Aufschlussverhalten im diskontinuierlichen Betrieb ermöglicht.

### Beispiel 48

Die Versuchsdurchführung entsprach in allen Punkten derjenigen der Beispiele 46 und 47, mit dem Unterschied, dass die Korngrösse des eingesetzten Ilmenits zu 100% im Bereich zwischen 90 µm und 125 µm lag. Der Reaktionsverlauf entsprach dem des Beispiels 47. Es befanden sich 94,2% des eingesetzten Ti0₂ in Lösung bei einem Ti(III)-Gehalt von 6,8% des gelösten Ti0₂. Demnach wurde auch bei weiterer Vergröberung des eingesetzten Ilmenits erfindungsgemäss ein problemloses Aufschlussverhalten erzielt.

### Beispiel 49

In der Apparatur des Beispiels 46 wurden 315,5 g einer aufkonzentrierten Schwefelsäure mit einem H₂SO₄-Gehalt von 65,0% vorgelegt und 400 g einer ternären Rohstoffmischung, bestehend aus 66,8 g auf eine Korngrösse von 87,6% < 40 µm aufgemahlenem Ilmenit, der einen Ti0₂-Gehalt von 59,6%, einen Eisengehalt von 24,4% und einen Eisen(III)-Gehalt von 17,2% aufweist und je 166,6 g der beiden Schlacken des Beispiels 46 eingetragen.

Es wurde weiter entsprechend Beispiel 46 verfahren und die Reaktion mit 429,3 g Oleum einer S0₃-Konzentration von 21,8% gestartet. Der Temperatur-Zeit-Verlauf entsprach in etwa dem der Fig. 3. Auch hier ereignete sich bei Erreichen des 2. Temperaturmaximums ein spontaner Druckanstieg im Aufschlussgefäss und der überwiegende Teil der Aufschlussmischung wurde aus dem Behälter ausgetragen. Aufgesammelte Teile der Reaktionsmasse wurden entsprechend Beispiel 46 gealtert und gelöst. Es befanden sich 93,2% des eingesetzten Ti0₂ in Lösung. Der durchschnittliche Ti(III)-Gehalt lag bei 6,1% des gelösten Ti0₂.

Beispiel 49 dient als Vergleichsbeispiel für die nachfolgenden Versuche und zeigt wie Beispiel 46, dass bei Verwendung von feinteiligem Ilmenit zusammen mit relativ grossteiligeren Schlacken ein ungünstiger Reaktionsablauf erhalten wird.

### Beispiel 50

Es wurde wie in Beispiel 49 verfahren, mit dem Unterschied, dass der eingesetzte Ilmenit durch folgende Korngrössenverteilung gekennzeichnet war:
11 % < 40 µm,10% 40-75 µm, 7,8% 75-90 µm, 16,3% 90-125 µm, 55,1% 125-150 µm. Er war demnach relativ grossteiliger als die eingesetzten Schlacken. Der Temperatur-Zeit-Verlauf entsprach in etwa dem in Fig. 4, d.h. es trat nur 1 ausgeprägtes Temperaturmaximum auf. Es befanden sich 92,2% des eingesetzten Ti0₂ in Lösung. Der Ti(III)-Gehalt der Lösung lag bei 8,2% vom gelösten Ti0₂.

Beispiel 50 zeigt wiederum, dass erfindungsgemäss der Einsatz von relativ grobteiligerem Ilmenit zusammen mit feinteiligeren Schlacken ein problemloses Aufschlussverhalten ermöglicht.

### Beispiel 51

Es wurde entsprechend Beispiel 49 verfahren, mit dem Unterschied, dass die eingesetzte Schlacke A in einer Kugelschwingmühle auf 100% < 40 µm und die eingesetzte Schlacke B ebenfalls auf 100% < 40 µm aufgemahlen wurde.

Der eingesetzte Ilmenit war demnach mit 87,6% < 40 µm relativ grobteiliger als die eingesetzten Schlacken.

Es wurde ein Temperatur-Zeit-Verlauf entsprechend Fig. 5 erhalten, d.h. im Vergleich zu Beispiel 49, Fig. 3 war das zweite Temperaturmaximum nur andeutungsweise ausgeprägt und es kam zu keinem spontanen Druckanstieg im Reaktionsgefäss.

Nach entsprechender Weiterverarbeitung wurden 96,7% des eingesetzten Ti0₂ in der Lösung gefunden. Der Titan(III)-Gehalt lag bei 7,5% des gelösten Ti0₂.

Beispiel 51 zeigt, dass es möglich ist, problemlos Aufschlussverhalten auch mit verhältnismässig feinteiligem Ilmenit zu erhalten, solange erfindungsgemäss sichergestellt ist, dass die eingesetzten Schlacken relativ feinteiliger als der Ilmenit sind oder umgekehrt betrachtet, der eingesetzte Ilmenit relativ grossteiliger als die eingesetzten Schlacken ist.

### Beispiel 52

a) Eine Titanschlacke folgender Zusammensetzung - 71,6% Ti0₂ (davon 9,2% als Ti(III), 7,7% Fe - wird in einer kontinuierlichen Kugelmühle mit pneumatischem Austrag gemahlen. Vor Eintrag in die Mühle werden dem Roherz 0,01 % einer Mischung aus 1 Gew.- TI. Monoisopropanolamin und 1 Gew.- TI. Diisopropanolamin zugefügt. Das in einem Zyklon abgeschiedene gemahlene Erz weist eine Feinheit von 89% kleiner 40 µm auf. Die Durchsatzleistung der Mühle wird zu 9,01 to/h bestimmt.
b) Eine dem Beispiel 52a) entsprechende Titanschlacke wurde unter gleichen Bedingungen einer Mahlung unterzogen, mit dem Unterschied, dass dem Roherz vor der Mahlung kein Hilfsmittel zugesetzt wurde. Das abgeschiedene gemahlene Erz weist eine Feinheit von 87% kleiner 40 µm auf. Die Durchsatzleistung der Mühle wurde zu 7,83 to/h bestimmt. Daraus folgt, dass der Zusatz von 0,01% Mono-/Diisopropanolamin bei gleicher bis besserer Mahlfeinheit eine Steigerung der Durchsatzleistung um 15% bewirkt hat.

Es wird deutlich, dass schon durch den Zusatz kleinster Mengen eine grosse Verbesserung der Durchsatzleistung erzielt wird.

## Patentansprüche

1. Verfahren zur Herstellung einer hydrolysierbaren Titanylsulfatlösung aus Gemischen von zuvor aufgemahlenen ilmenit- und Titan(III)-haltigen Rohstoffen, Aufschluss der Rohstoff-Gemische mit Schwefelsäure und Lösen der verfestigten Reaktionsmassen in einem wässrigen Lösungsmittel, dadurch gekennzeichnet, dass die Titan(III)-haltigen Rohstoffe in Anwesenheit organischer Hilfsstoffe aus der Gruppe der Alkanolamine und/oder Polysiloxane aufgemahlen werden.

2. Verfahren gemäss Anspruch 1, dadurch gekennzeichnet, dass die Titan(III)-haltigen Rohstoffe Titan(III)-haltige Schlacken sind.

3. Verfahren gemäss einem der Ansprüche 1 oder 2, dadurch gekennzeichnet, dass das Alkanolamin ein Monoisopropanolamin und/oder ein Diisopropanolamin und/oder ein Triisopropanolamin ist.

4. Verfahren gemäss einem der Ansprüche 1 bis 3, dadurch gekennzeichnet, dass das Polysiloxan ein langkettiges und/oder verzweigtes Alkyl-, Acryl-, Cycloalkyl- und/oder hydroxylsubstituiertes Polysiloxan ist.

5. Verfahren gemäss Anspruch 4, dadurch gekennzeichnet, dass das Polysiloxan ein Polydimethylsiloxan ist.

6. Verfahren gemäss einem der Ansprüche 1 bis 5, dadurch gekennzeichnet, dass die organischen Hilfsmittel in Form von wässrigen Lösungen und/ oder Emulsionen eingesetzt werden.

7. Verfahren gemäss einem der Ansprüche 1 bis 6, dadurch gekennzeichnet, dass die organischen Hilfsmittel in Mengen von 0,002 bis 0,5 Gew.-%, bezogen auf das eingesetzte Gemisch, eingesetzt werden.

8. Verfahren gemäss einem der Ansprüche 1 bis 7, dadurch gekennzeichnet, dass die organischen Hilfsmittel in Mengen von 0,005 bis 0,15 Gew.-%, bezogen auf das eingesetzte Gemisch, eingesetzt werden.

9. Verfahren gemäss einem der Ansprüche 1 bis 8, dadurch gekennzeichnet, dass die zum Aufschluss eingesetzten llmenit-Rohstoffe hinsichtlich ihrer mittleren Partikelgrösse relativ grobteiliger als die eingesetzten Titan(III)-haltigen Rohstoffe sind.

10. Verfahren gemäss Anspruch 9, dadurch gekennzeichnet, dass bei Einsatz von llmenit-Rohstoffen mit einer mittleren Teilchengrösse von 0-90% kleiner 40 µm Titan(III)-haltige Rohstoffe mit einer mittleren Teilchengrösse von 91-100% kleiner 40 µm und dass bei Einsatz von Ilmenit-Rohstoffen mit einer mittleren Teilchengrösse von 0-60% kleiner 40 µm Titan(III)-haltigen Rohstoffen mit einer mittleren Teilchengrösse von 65-100% kleiner 40 µm verwendet werden.

## Revendications

1. Procédé de fabrication d'une solution de sulfate de titanyle hydrolysable à partir de mélanges de matières premières préalablement broyées renfermant de l'ilménite et du titane(III), avec attaque des mélanges de matières premières avec de l'acide sulfurique et dissolution des masses de réaction solidifiées dans un solvant aqueux, caractérisé en ce que les matières premières renfermant du titane (III) sont broyées en présence d'auxiliaires organiques appartenant au groupe des alcanolamines et/ou des polysiloxanes.

2. Procédé selon la revendication 1, caractérisé en ce que les matières premières renfermant du titane(III) sont des scories renfermant du titane(III).

3. Procédé selon l'une des revendications 1 ou 2, caractérisé en ce que l'alcanolamine est une monoisopropanolamine et/ou une diisopropanolamine et/ou une triisopropanolamine.

4. Procédé selon l'une des revendications 1 à 3, caractérisé en ce que le polysiloxane est un polysiloxane à chaîne longue et/ou ramifiée avec substituant alcoyle, acryle, cycloalcoyle et/ou hydroxyle.

5. Procédé selon la revendication 4, caractérisé en ce que le polysiloxane est un polydiméthylsi- loxane.

6. Procédé selon l'une des revendications 1 à 5, caractérisé en ce qu'on utilise les auxiliaires organiques sous la forme de solutions et/ou d'émulsions aqueuses.

7. Procédé selon l'une des revendications 1 à 6, caractérisé en ce qu'on utilise les auxiliaires organiques en des quantités de 0,002 à 0,5% en poids par rapport au mélange employé.

8. Procédé selon l'une des revendications 1 à 7, caractérisé en ce que les auxiliaires organiques sont utilisés en des quantités de 0,005 à 0,15% en poids par rapport au mélange employé.

9. Procédé selon l'une des revendications 1 à 8, caractérisé en ce que les matières premières d'ilménite employées pour l'attaque sont quant à la dimension moyenne de particule relativement plus grossières que les matières premières employées renfermant du titane(III).

10. Procédé selon 1a revendication 9, caractérisé en ce que dans l'emploi de matières premières d'ilménite ayant une dimension moyenne de particule à raison de 0 à 90% inférieure à 40 µm, on utilise des matières premières renfermant du titane(III) ayant une dimension moyenne de particule à raison de 91 à 100% inférieure à 40 µm et en ce que dans l'emploi de matières premières d'ilménite ayant une dimension moyenne de particule à raison de 0 à 60% inférieure à 40 µm on utilise des matières premières renfermant du titane(llI) ayant une dimension moyenne de particule à raison de 65 à 100% inférieure à 40 µm.

## Claims

1. Process for the preparation of a hydrolysable titanyl sulphate solution from mixtures of previously ground ilmeniteand titanium(III)-containing raw materials, digestion of the raw material mixtures with sulphuric acid and dissolution of the solidified reaction masses in an aqueous solvent, characterised in that the titanium(III)-containing raw materials are ground in the presence of organic auxiliaries from the group comprising the alkanolamines and/or polysiloxanes.

2. Process according to Claim 1, characterised in that the titanium(III)-containing raw materials are titanium(III)-containing slags.

3. Process according to one of Claims 1 or 2, characterised in that the alkanolamine is a monoisopropanolamine and/or a diisopropanolamine and/or a triisopropanolamine.

4. Process according to one of Claims 1 to 3, characterised in that the polysiloxane is a long- chain and/or branched alkyl-, acryl-, cycloalkyl- and/or hydroxyl-substituted polysiloxane.

5. Process according to Claim 4, characterised in that the polysiloxane is a polydimethylsiloxane.

6. Process according to one of Claims 1 to 5, characterised in that the organic auxiliaries are used in the form of aqueous solutions and/or emulsions.

7. Process according to one of Claims 1 to 6, characterised in that the organic auxiliaries are used in quantities of 0.002 to 0.5% by weight, based on the mixture used.

8. Process according to one of Claims 1 to 7, characterised in that the organic auxiliaries are used in quantities of 0.005 to 0.15% by weight, based on the mixture used.

9. Process according to one of Claims 1 to 8, characterised in that the ilmenite raw materials used for the digestion are, with respect to their average particle size, relatively more coarsely divided than the titanium(III)-containing raw materials used.

10. Process according to Claim 9, characterised in that when using ilmenite raw materials with an average particle size of 0-90% smaller than 40 ₁₁m titanium(III)-containing raw materials with an average particle size of 91-100% smaller than 40 µm are used and when using ilmenite raw materials with an average particle size of 0-60% smaller than 40 µm titanium(III)-containing raw materials with an average particle size of 65-100% smaller than 40 µm are used.
